# EUROPÄISCHE PATENTSCHRIFT

(11) **EP 0 892 078 B1**
(45) Veröffentlichungstag und Bekanntmachung des Hinweises auf die Patenterteilung: **18.09.2002**
(21) Anmeldenummer: 97112351.8
(22) Anmeldetag: 18.07.1997
(51) Int. Cl.: C22C 37/00, F28D 17/00, C21B 9/00

(54) **Gitterrost für einen Winderhitzer**
Grating for a recuperator
Grille pour un récupérator de chaleur

(43) Veröffentlichungstag der Anmeldung: 20.01.1999
(73) Patentinhaber: Didier-M & P Energietechnik GmbH, 55252 Mainz-Kastel (DE)
(72) Erfinder: Biegus, Christian, Dr., 47300 Petaling Jaye Salangor Darul Ehsan (MY); Braun, Kurt, 55271 Stadecken-Elsheim (DE); Bühler, Hans-Eugen, Prof. Dr., 61462 Königstein (DE); Krone, Teodor, Dr., 65307 Bad Schwalbach (DE); Bleck, Wolfgang, Prof. Dr., 52072 Aachen (DE); Brand, Ulrich, Jobst, 52379 Langerwehe (DE)
(74) Vertreter: Becker, Thomas, Dr., Dipl.-Ing.

(56) Entgegenhaltungen:
- EP-A- 0 534 850
- DE-A- 3 706 516
- GB-A- 1 461 822
- US-A- 4 176 656
- US-A- 5 052 918
- J. R. DAVIS: "Cast Irons " September 1996 , ASM INTERNATIONAL , USA XP002050355 087170 *Physical Properties, Seite 428 bis 433*

## Beschreibung

Gegenstand der Erfindung ist ein Gitterrost für einen Winderhitzer, der aus einem gut bearbeitbaren Gußwerkstoff besteht, welcher einen Langzeiteinsatz bei erhöhten Abgastemperaturen am Gitterrost bis zu 600°C erlaubt, ohne daß beim Dauerbetrieb über einen Zeitraum von 20 Jahren ein Werkstoffversagen zu befürchten ist.

Gitterroste aus Gußwerkstoffen dienen in Winderhitzern in den Gitterschächten als Tragekonstruktion für den Besatz, also für die zur regenerativen Wärmespeicherung eingebrachten Speichersteine in Anlagen mit innenstehendem oder außenliegendem Brennschacht.

Es ist bekannt, daß in modernen Anlagen mit Gas- und Luftvorwarmung die Gitterroste Temperaturen bis zu 450°C ausgesetzt sind. Noch höhere Anwendungstemperaturen von bis zu 600°C würden es ermöglichen, die Besatzvolumina zu verringern, die Vorwärmanlagen besser zu nutzen und somit den Gesamtwirkungsgrad einer Winderhitzeranlage unter gleichzeitiger Verringerung der Baugröße um bis zu 20% zu erhöhen Anwendungstemperaturen von bis zu 600°C werden aber von den bisher zur Herstellung von Gitterrosten verwendeten Gußwerkstoffen der Grundzusammensetzung eines GG25, also eines Graugusses mit lamellarem Graphit und einer chemischen Zusammensetzung von etwa 3,3 Gewichtsprozent Kohlenstoff, ca. 0,6 Gewichtsprozent Mangan, 1,8 bis 2 Gewichtsprozent Silicium und außerdem einem Chromgehalt von etwa 0,7 Gewichtsprozent im Langzeiteinsatz nicht ausgehalten.

Es stellte sich deshalb die Aufgabe, einen Gitterrost für einen Winderhitzer zu entwickeln, der aus einem kostengünstig herstellbaren Gußwerkstoff besteht, der einen Langzeiteinsatz bei erhöhten Abgaßtemperaturen von bis zu 600°C erlaubt, ohne daß ein Werkstoffversagen zu befürchten ist.

Gelost wird diese Aufgabe gemäß Anspruch 1 durch einen Gitterrost für einen Winderhitzer, der aus einem Gußwerkstoff besteht, der
- ein lineares Ausdehnungsverhalten und keine nennenswerten Gefügeveränderungen im Bereich zwischen 20 und 600°C zeigt;
- eine Festigkeit von mehr als 240 MPa (gemessen nach DIN 1691) bei einer Temperatur von 600°C und
- eine Zahigkeit mit einer Dehnrate von mehr als 10% aufweist.

Der Gußwerkstoff, der für einen Gitterrost in einem Winderhitzer bei Temperaturen bis zu 600°C eingesetzt wird, besteht aus einem perlitischledeburitischen Gußwerkstoff mit lamellarer Graphitstruktur und bevorzüglich einem Gehalt von
- 0,6 bis 1,0 Gewichtsprozent Chrom,
- 0,8 bis 1,5 Gewichtsprozent Nickel und
- 0,4 bis 0,7 Gewichtsprozent Molybdän.
wobei die Gesamtmenge von Chrom, Nickel und Molybdän zwischen 1,8 und 3,2 Gewichtsprozent des Gußwerkstoffes betragt.

Die vorstehend genannten Gußwerkstoffe wurden einerseits mit einem konventionellen, chromlegierten, eine lamellare Graphitstruktur zeigenden GG25, also einem Standardwerkstoff für Gitterroste (V1), andererseits aber auch mit Probestäben von Gitterrosten aus den Winderhitzeranlagen des Hochofens 6 der Thyssen Stahl AG (V5) und mit Proben aus dem Gitterrost des Winderhitzers A1 des Hochofens A der Preussag Stahl AG (V6) verglichen. Der Gitterrost der Winderhitzeranlage des Hochofens 6 der Thyssen Stahl AG ist bereits seit ungefähr 30 Jahren in Betrieb. Der Hochofen A der Preussag Stahl AG wurde 1981 erbaut, wobei der Winderhitzer zunächst ohne Luftvorwarmung in Betrieb genommen und seit 1986 nach Installation einer Wärmerückgewinnungsanlage mit Abgastemperaturen um 400°C betrieben wurde Bei dem Gitterrost aus der Winderhitzeranlage des Hochofens 6 der Thyssen Stahl AG (V5) handelt es sich um einen unlegierten Grauguß, der der Zusammensetzung eines GG25 entspricht. Der Gitterrost aus der Winderhitzeranlage des Hochofens A der Preussag Stahl AG (V6) ist in seiner chemischen Zusammensetzung mit dem legierten GG25 (V1) vergleichbar.

Die vorstehend genannten Gußwerkstoffe wurden darüber hinaus auch noch mit einem Werkstoff der Grundzusammensetzung eines GGG60 mit perlitischbainitscher Grundmatrix (V3) verglichen

Die chemischen Zusammensetzungen der untersuchten Gitterrostwerkstoffe sind der folgenden Tabelle 1 zu entnehmen:

**Tabelle 1:**

| **Chemische Zusammensetzung der untersuchten Grauguß- Werkstoffe** | | | | | | | | | |
|---|---|---|---|---|---|---|---|---|---|
| Werkstoff | Elemente in Gewichtsprozent | | | | | | | | |
| | C | Si | Mn | P | S | Cr | Ni | Mo | Cu |
| V1 | 3,32 | 1,90 | 0,63 | 0,07 | 0,07 | 0,73 | 0,11 | 0,03 | 0,12 |
| V2 | 3,16 | 1,90 | 0,62 | 0,07 | 0,06 | 0,86 | 1.00 | 0.51 | 0,12 |
| V3 | 3.48 | 2,00 | 0,20 | 0,04 | 0,01 | - | 1,00 | 0,30 | 1,09 |
| V4 | 3,40 | 2,70 | 0,90 | 0.05 | 0,03 | 0,50 | 0,60 | 0,10 | 0,15 |
| V5 | 3,26 | 1,57 | 0,52 | 0,09 | 0,09 | 0,03 | - | - | - |
| V6 | 3,20 | 1,99 | 0,75 | 0,16 | 0,09 | 0,59 | 0,06 | 0,01 | 0,07 |

Die Eigenschaften der untersuchten Gußwerkstoffe sind in den Diagrammen der beiliegenden Fig 1 bis 3 dargestellt.

Fig. 1 zeigt eine schematische Darstellung der Temperaturprofile der Gitterroste des Winderhitzers A1 des Hochofens A der Preussag Stahl AG und der Winderhitzer des Hochofens 6 der Thyssen Stahl AG. Dargestellt ist der zyklische Wechsel der unterschiedlichen maximalen Abgastemperatur

Fig. 2 zeigt den Verlauf der Warmzugfestigkeit (Rₘ) in Abhängigkeit von der Temperatur für die Gußwerkstoffe V1, V2, V3 und V4.

Fig. 3 stellt die temperaturabhängige Langenanderung für die Werkstoffe V1, V2, V3 und V4 bei einem gleichgewichtsnahen Aufheizen mit 3°k/min bis zu einer Temperatur von etwa 650°C dar.

Das in Fig. 1 dargestellte Temperaturprofil zeigt den standigen extremen Temperaturwechsel, denen die aus den Gußwerkstoffen V5 und V6 hergestellten Gitterroste über viele Jahre ausgesetzt waren. Zu der thermischen Belastung kommen enorme statische, mechanische und oxidative Beanspruchungen, die, wenn man 8 bis 10 Temperaturzyklen pro Tag zugrundelegt, sich auf etwa 3.000 Temperaturzyklen pro Jahr belaufen, die bei der von einem Gitterrost geforderten Lebensdauer von 20 bis 30 Jahren eine niederfrequente Dauerbelastung von weit über 60.000 Temperaturzyklen ergeben.

Fig 2 zeigt den Verlauf der Warmzugfestigkeit (Rₘ) in Abhängigkeit von der Prüftemperatur. Dabei zeigen die Gußwerkstoffe V2 und V4 bei allen Temperaturen höhere Warmzugfestigkeiten als der dem Stand der Technik entsprechende Gußwerkstoff V1 (GG25). Die besonders hohe Warmzugfestigkeit des Gußwerkstoffes V3 kann jedoch aus einem bestimmten Grund nicht genutzt werden, der durch das Diagramm von Fig. 3 deutlich erkennbar wird.

Die in Fig. 3 dargestellte temperaturabhängige Langenänderung zeigt für den Werkstoff V3 im Bereich zwischen 400 und 500°C eine Unstetigkeit, die durch eine Bainitumwandlung zu erklären ist. Die durch die Bainitumwandlung bewirkte Unstetigkeit in der Längenänderung hat zur Folge, daß Gußwerkstoffe mit bainitischen Gefügeanteilen nicht zur Herstellung von Gitterrosten verwendet werden können, weil diese zu Spannungen im Winderhitzer führen könnte, die dessen Stabilität in Frage stellen würde. Deshalb werden zur Herstellung von Gitterrosten für Winderhitzeranlagen nur Gußwerkstoffe verwendet, die ein lineares Ausdehnungsverhalten zeigen, also einen linearen Ausdehnungskoeffizienten haben, und keine nennenswerten Gefügeveränderungen im Bereich zwischen 20 und 600°C zeigen. Das geforderte lineare Ausdehnungsverhalten ist bei den Gußwerkstoffen V1, V2 und V4 vorhanden.

Der konventionelle Gußwerkstoff V1 ist jedoch den erfindungsgemäßen Gußwerkstoffen V2 und V4 unterlegen, weil - wie Fig. 2 zeigt - seine Warmzugfestigkeit, gemessen nach DIN 1691, deutlich unter den Festigkeitswerten von V2 und V4 liegt. Bemerkenswert ist, daß für den Werkstoff V1 ein signifikanter Festigkeitsabfall bei 500°C eintritt, während ein vergleichbarer Festigkeitsabfall bei dem Werkstoff V2 erst ab 600°C zu beobachten ist. Die ermittelten Zugfestigkeiten für die untersuchten Werkstoffe sind in der nachfolgenden Tabelle 2 zusammengestellt:

**Tabelle 2:**

| **Ermittelte Zugfestigkeiten für die untersuchten Werkstoffe** | | | | | | |
|---|---|---|---|---|---|---|
| Temperatur in °C | V1 Rₘ in MPa | V2 Rₘ in MPa | V3 Rₘ in MPa | V4 Rₘ in MPa | V5 Rₘ in MPa | V6 Rₘ in Mpa |
| RT (DIN 50 109) | 257 | 328 | 622 | 480 | 142 | 175 |
| 200 | 249 | 330 | 511 | 453 | 137 | 144. |
| 400 | 260 | 296 | 370 | 466 | 131 | 145 |
| 500 | 244 | 269 | 409 | 374 | 100 | 125 |
| 550 | - | - | 390 | 344 | 68 | - |
| 600 | 171 | 241 | 262 | 266 | - | 84 |
| 650 | 132 | 205 | 267 | 207 | - | - |
| 700 | 103 | 156 | - | 148 | - | 46 |
| 750 | 54 | 85 | - | 87 | - | - |
| 800 | - | 78 | - | - | - | - |

Das für die mechanischen Eigenschaften der Graugußwerkstoffe wichtige Umwandlungsverhalten wird durch die Dilatometerkurven von Fig 3 dargestellt Die für die untersuchten Legierungen festgestellten Umwandlungstemperaturen und Wärmeausdehnungskoeffizienten sind in Tabelle 3 zusammengefaßt

**Tabelle 3:**

| **Ermittelte Umwandlungstemperaturen und Wärme- ausdehnungskoeffizienten für die Werkstoffe V1, V2, V3 und V4** | | | |
|---|---|---|---|
| Werkstoff | A_{c1} in °C | A_{c3} in °C | Wärmeausdehnungskoeffizienten im Ferrit in µm/m K |
| GG25-Cr (V1) | 783 | 813 | 10,8 (≤ 750°C) |
| GG25-Cr-Ni-Mo (V2) | 755 | 801 | 10,8 (≤ 750°C) |
| GGG60 (V3) | 714 | 796 | 18,3 (≤ 400°C) |
| GGG50 (V4) | 774 | 839 | 15,2 (≤ 700°C) |

Für die Werkstoffe V1 und V2 mit lamellarer Graphitausbildung wurde ein Audehnungskoeffizient von 10,8 µm/mK ermittelt. Da dem Gefüge ein bedeutender Einfluß auf den Ausdehnungskoeffizienten zukommt, weichen die gemessenen Werte des perlitisch-bainitischen V3 und auch die des Werkstoffes V4 mit Vermiculargraphit deutlich von diesem Wert ab Wichtig ist, daß die Umwandlungstemperaturen A_{c1} und A_{c3} der untersuchten Gußwerkstoffe V1, V2 und V4 von der geforderten Einsatztemperatur von 600°C ausreichend weit entfernt liegen, so daß eine Gefügeumwandlung nicht zu erwarten ist. Demgegenüber ist das abweichende Verhalten des Werkstoffes V3 deutlich zu erkennen.

Die untersuchten Gußwerkstoffe zeigen bei metallographischen Untersuchungen folgende Eigenschaften. Während die Gefügeausbildung bei den Werkstoffen V1 und V2 durch die übliche lamellare Graphitanordnung und das perlitischledeburitische Gefüge bestimmt ist, liegt bei dem Werkstoff V4 eine vermiculare Ausbildung des Graphits vor. Die mechanischen Eigenschaften von Werkstoffen dieser Gefügeausbildung sind zwischen Grauguß und Sphäroguß anzusiedeln Die Untersuchung des Gußwerkstoffes V4 hat eine 30%-ige spharolitische Ausbildung ergeben Seine Matrix ist ferritisch-perlitisch und enthält keine ledeburitischen Anteile mehr. Hingegen weist der Kugelgraphitguß GGG60 (V3) ein bainitischperlitisches Gefüge auf, das aus den bereits genannten Gründen zu ungünstigeren mechanischen Eigenschaften führt. Hinzukommt, daß die hohen Festigkeitswerte bei einem perlitisch-bainitischen Gefüge zu Problemen bei der spanenden Verarbeitung führen, so daß dieser Werkstoff für die Herstellung von Gitterrosten in Winderhitzern auch aus diesem Grund als ungeeignet angesehen werden muß

Entscheidend für die Einsatzmöglichkeiten der neuen Gußwerkstoffe in Gitterrosten für Winderhitzer ist ihr Langzeitverhalten. Eine Untersuchung der im Winderhitzer langjährig eingesetzten Gußwerkstoffe V5 und V6 hat gezeigt, daß nach einer 30-jährigen Betriebszeit bei den in Fig. 1 dargestellten Abgastemperatur-Verläufen der unlegierte Werkstoff V5 im untersuchten Temperaturbereich bis 400°C Festigkeitswerte zwischen 140 MPa und 135 MPa aufweist. Bis 550°C fällt die Festigkeit dann allerdings auf einen Wert um etwa 70 MPa.

Der von der Preussag Stahl AG bezogene chromlegierte Werkstoff V6 zeigt bis zu der maximalen Einsatztemperatur von 420°C Festigkeitswerte zwischen 175 MPa und 145 MPa. Für beide Werkstoffe V5 und V6 konnte nachgewiesen werden, daß sich trotz jahrzehntelangen Einsatzes im betrachteten Temperaturbereich keine nennenswerten Festigkeitseinbußen feststellen ließen. Das ist dadurch zu erklären, daß diese Gußwerkstoffe in dem untersuchten Temperaturbereich keine Gefügeveränderungen erfahren und einen linearen Ausdehnungskoeffizienten zeigen.

Da diese Eigenschaften auch die erfindungsgemäßen Gußwerkstoffe V2 und V4 aufweisen, kann vorhergesagt werden, daß die erfindungsgemäßen neuen Gußwerkstoffe auch nach einer Betriebszeit von 20 Jahren im Winderhitzer bei Temperaturen bis 600°C noch Festigkeitswerte zeigen werden, die 240 MPa nicht unterschreiten Das bedeutet, daß die geforderten Sicherheitskriterien auch noch nach einer Betriebszeit von 20 Jahren vollkommen erfüllt werden

Gitterroste werden in der Praxis nicht auf Zug, wohl aber auf Biegung und Druck beansprucht. Trotzdem muß eine hohe Sicherheit gegen Zugbeanspruchung verlangt werden, um die Langzeitstabilität des Bauwerkes Winderhitzer nicht zu gefährden. Die gemessenen Ergebnisse für die Werkstoffe V1, V2 und V4 geben Gewißheit darüber, daß bei der derzeitigen maximalen Einsatztemperatur von 400°C und bei einem Sicherheitsfaktor von 8 in der Auslegung eines Gitterrostes folgende Gewichtseinsparungen gegenüber dem bisher verwendeten Gußwerkstoff GG25 (V1) erzielt werden:
- Bei einem Gitterrost aus dem Gußwerkstoff V2 ist eine 5%-ige Gewichtseinsparung gegenüber dem Gußwerkstoff V1 zu erzielen,
- Bei einem Gitterrost aus dem Gußwerkstoff V4 ist eine 20%-ige Gewichtseinsparung gegenüber dem Gußwerkstoff V1 zu erzielen.

Vergleicht man die zulässigen Spannungen der untersuchten Werkstoffe, dann ergeben sich bei einem Sichereitsfaktor von 8 folgende zulassige Spannungen.

**Tabelle 4:**

| **Zulässige Spannungen der untersuchten Gußwerkstoffe bei 400°C** | |
|---|---|
| **Gußwerkstoff** | **Zulässige Spannung** |
| V1 | 30 MPa |
| V2 | 34 MPa |
| V4 | 53 MPa |

Bezogen auf einen konkreten Winderhitzer mit einem Gitterschachtdurchmesser von 8,5 m, 1.900 t Besatzgewicht und einer Einsatztemperatur von 400°C wurde sich beim Einsatz des Werkstoffes V4 verglichen mit dem Werkstoff V1 das Gitterrostgewicht von 89 t auf 71 t verringern. Den Gewichtsberechnungen liegen die festgelegten zulässigen Spannungen zugrunde Das bedeutet, daß jedes Bauteil des Rostes so dimensioniert ist, daß eine Spannung von 34 MPa (V2) bzw 53 MPa (V4) nicht überschritten wird.

Für die Auslegungskriterien eines für den Langzeitbetrieb von bis zu 600°C entwickelten Gitterrostes ergeben sich dabei folgende Werte:

Sowohl der Gußwerkstoff V2 als auch der Gußwerkstoff V4 zeigen bei Temperaturen von 600°C Festigkeitswerte, die dem Festigkeitswert des Gußwerkstoffes V1 bei 400°C vergleichbar sind. Bezogen auf die zulassigen Spannungen bei einem Sicherheitsfaktor von etwa 8 ergeben sich bei einer Einsatztemperatur von 600°C folgende zulässige Spannungen:

**Tabelle 5:**

| **Zulässige Spannung der erfindungsgemäßen Gußwerkstoffe bei 600°C** | |
|---|---|
| **Gußwerkstoff** | **Zulässige Spannung** |
| V2 | 29 MPa |
| V4 | 32 MPa |

Da diese Spannungen im Bereich der bisher zugrundegelegten 30 MPa liegen, kann mit Sicherheit der Schluß gezogen werden, daß Gitterroste aus diesen Werkstoffen bei erhöhten Einsatztemperaturen in etwa die gleichen Gewichte haben werden, wie die bisherigen Gitterroste aus dem chromlegierten Gußwerkstoff V1

Die festgelegten zulässigen Spannungen von 30 MPa bei aus dem konventionellen Gußwerkstoff V1 hergestellten Gitterrosten stellen einen Sicherheitswert dar, der sich in den letzten Jahrzehnten bewährt hat. Berücksichtigt man zusatzlich, daß die Auslegung gegen Druck und Biegung mit den Werten der Zugversuche erfolgt, so ergibt sich ein zusätzlicher Sicherheitsfaktor. Dieser liegt bei Druck um einen Faktor 4 und bei Biegung um einen Faktor 2 über dem der Zugfestigkeit Mit diesen Auslegungswerten ist sichergestellt, daß selbst bei durch Betriebsstorungen hervorgerufenen Erwärmungen des Rostes auf Temperaturen um 650°C keine unmittelbare Gefahr eines mechanischen Versagens besteht.

Die gleichen Sicherheitskriterien auf die erfindungsgemäßen Gußwerkstoffe V2 und V4 angewendet würden bedeuten, daß im Storfall bei Temperaturen von bis zu 750°C noch eine ausreichende mechanische Festigkeit vorhanden ist.

Der erfindungsgemäße Werkstoff erlaubt somit, im konventionellen Temperaturbereich bis 400°C Gewichtseinsparungen der Gitterroste. Er ermöglicht aber vor allem, auch Winderhitzer in einem Temperaturbereich bis 600°C zu betreiben, die unter Verringerung der Baugröße durch Energieeinsparung einen höheren Wirkungsgrad erreichen und damit auch eine höhere Umweltverträglichkeit bieten. Damit verbunden sind Werkstoffeinsparungen bis zu 30%, ohne daß der hohe Standard der Sicherheitskriterien beeinträchtigt wird.

## Patentansprüche

1. Gitterrost für einen Winderhitzer, **dadurch gekennzeichnet, daß** er
aus einem Gußwerkstoff besteht,
dessen Grundgefüge perlitisch-ledeburitisch ist und
gleichzeitig eine lamellare Graphitstruktur aufweist, wobei der Gußwerkstoff
ein lineares Ausdehnungsverhalten und keine nennenswerten Gefügeveränderungen im Bereich zwischen 20 und 600°C zeigt,
eine Festigkeit von mehr als 240 MPa (gemessen nach DIN 50109) bei einer Temperatur von 600°C und
eine Zähigkeit mit einer Dehnrate von mehr als 10 % aufweist.

2. Gitterrost nach Anspruch 1, **dadurch gekennzeichnet, daß** das Grundgefüge des Gußwerkstoffs
0,6 bis 1,0 Gewichtsprozent Chrom,
0,8 bis 1,5 Gewichtsprozent Nickel und
0,4 bis 0,7 Gewichtsprozent Molybdän enthält, wobei
die Gesamtmenge von Chrom, Nickel und Molybdän zwischen 1,8 und 3,2 Gewichtsprozent des Gußwerkstoffs beträgt.

## Claims

1. A grating for a blast heating apparatus, **characterized by** the fact that it
consists of a casting material,
the primary structure of which is pearlitic-ledeburitic
and simultaneously has a lamellar graphite structure, wherein the casting material has
a linear expansion characteristic and undergoes no noteworthy structural changes in the range between 20 and 600 °C,
a strength in excess of 240 MPa (measured in accordance with DIN 50109) at a temperature of 600 °C and
a tenacity with an expansion rate in excess of 10 %.

2. The grating according to Claim 1, **characterized by** the fact that the primary structure of the casting material contains
0.6 - 1.0 weight percent chrome,
0.8 - 1.5 weight percent nickel and
0.4 - 0.7 weight percent molybdenum, wherein
the total amount of chrome, nickel and molybdenum lies between 1.8 and 3.2 weight percent of the casting material.

## Revendications

1. Grille pour un réchauffeur de vent, **caractérisée**
**en ce qu'**elle est à base d'un matériau de moulage,
sa structure de base est périltique/lédeburitique et
présente en même temps une structure de graphite lamellaire, le matériau de moulage
montrant un comportement à l'expansion linéaire et pas de modifications notables de la structure dans la plage comprise entre 20 et 600 °C,
présentant une résistance supérieure à 240 Mpa (mesurée selon DIN 50109) à une température de 600 °C et
présentant une viscosité avec un taux d'extension supérieur à 10 %.

2. Grille selon la revendication 1, **caractérisée en ce que** la structure de base du matériau de moulage contient
0,6 à 1,0 pour-cent en poids de chrome,
0,8 à 1,5 pour-cent en poids de nickel et
0,4 à 0,7 pour-cent en poids de molybdène,
la quantité totale de chrome, de nickel et de molybdène s'élevant entre 1,8 et 3,2 pour-cent du matériau de moulage.
